# EUROPÄISCHE PATENTSCHRIFT

(11) **EP 1 286 129 B1**
(45) Veröffentlichungstag und Bekanntmachung des Hinweises auf die Patenterteilung: **26.09.2007**
(21) Anmeldenummer: 02012954.0
(22) Anmeldetag: 12.06.2002
(51) Int. Cl.: F42B 12/44

(54) **Brandsatz für ein flügelstabilisiertes Wuchtgeschoss**
Incendiary munition for a flight stabilised penetrating projectile
Munition incendiaire pour un projectile pénétrant stabilisé par empennage

(30) Priorität: 18.08.2001 DE 10140600
(43) Veröffentlichungstag der Anmeldung: 26.02.2003
(73) Patentinhaber: Rheinmetall W & M GmbH, 29343 Unterlüss (DE)
(72) Erfinder: Thiesen, Stefan, Dr., 47877 Willich (DE); Lips, Hendrik, 40479 Düsseldorf (DE); Börngen, Dr., 29525 Uelzen (DE); Jungbluth, Dieter, 56249 Herschbach (DE)

(56) Entgegenhaltungen:
- DE-A- 19 948 710
- FR-A- 2 664 039
- US-A- 3 865 035
- US-A- 4 381 692
- US-A- 5 076 169

## Beschreibung

Die Erfindung betrifft einen Brandsatz für ein flügelstabilisiertes Wuchtgeschoß, der im heckseitigen Bereich des Geschosses anordbar und beim Auftreffen auf ein Ziel hinter dem Penetrator des Wuchtgeschosses als eigene Einheit in das Ziel eindringt.

Flügelstabilisierte Wuchtgeschosse, bei denen Brandsätze im heckseitigen Bereich des Geschosses angeordnet sind, werden beispielsweise in den deutschen Patentanmeldungen DE 199 48 708.1 und DE 199 48 710.3 beschrieben. Bei derartigen Wuchtgeschossen wird der üblicherweise verwendete Leuchtspursatz durch den Brandsatz ersetzt, um zu erreichen, daß das Wuchtgeschoß beim Auftreffen auf halbharte Ziele (z.B. mit einer relativ dünnen Panzerung versehene Schützenpanzer) eine beachtliche Brandwirkung entfaltet. Denn ohne einen derartigen Brandsatz würde der Penetrator des Wuchtgeschosses das halbharte Ziel durchfliegen und auf dieses keine wesentliche zerstörende Wirkung ausüben, sondern lediglich ein dem maximalen Geschoßdurchmesser entsprechendes Loch in der Panzerung erzeugen.

In der DE 199 48 710.3 wird zwar bereits angegeben, daß der heckseitig in dem Wuchtgeschoß angeordnete Brandsatz auch derart gewählt werden kann, daß er durch die beim Aufprall auf ein entsprechendes Ziel entstehende Schockwelle initiierbar ist, doch offenbarte diese Schrift keinerlei nähere Einzelheiten über den konkreten Aufbau eines derartigen Brandsatzes.

Aus der DE-AS 29 01 517 sind Brandsätze, die aus einem Metallschwamm und einem organischen Bindemittel bestehen, bekannt. Dabei wird vorzugsweise ein Metallschwamm von Zirkonium oder Hafnium und als Bindemittel Polytetrafluoräthylen verwendet. Wie Versuche der Anmelderin ergeben haben, sind diese bekannten Brandsätze nicht optimal durch Schockwellen initiierbar, und zwar insbesondere dann nicht, wenn nur relativ kleine Mengen des entsprechenden Brandsatzes verwendet werden, wie dieses bei den die Leuchtspur ersetzenden Brandsätzen von Wuchtgeschossen der Fall ist.

Der Erfindung liegt die Aufgabe zugrunde, Brandsätze für flügelstabilisierte Wuchtgeschosse anzugeben, die trotz eines relativ geringen Volumens und einer geringen Masse eine große zerstörende Wirkung innerhalb eines Zieles verursachen und beim Aufprall auf ein Ziel durch die entstehenden Schockwellen sicher gezündet werden.

Diese Aufgabe wird durch die Merkmale des Anspruchs 1 gelöst. Weitere vorteilhafte Ausgestaltungen der Erfindung offenbaren die Unteransprüche.

Im wesentlichen liegt der Erfindung der Gedanke zugrunde, als Brandsatz einen Titanschwamm zu verwenden, wobei als Bindemittel ein Epoxid- oder Polyesterharz verwendet wird. Da der Brandsatz keinen Sauerstoffträger enthält, ist er relativ unempfindlich.

Beim Zielaufschlag werden die Titanschwammpartikel dann bis zur Zündtemperatur aufgeheizt und brennen bei Freiwerden der Partikel mit dem Luftsauerstoff intensiv weiter.

Bei Versuchen hat sich gezeigt, daß der relativ spröde Titanschwamm aufgrund seiner geringen Duktilität als Brandsatz wesentlich besser geeignet ist als duktile Werkstoffe, wie etwa Zirkon-, Magnesium- oder Aluminiumpulver. Außerdem bewirken die erfindungsgemäßen Brandsätze auch ein in Brand setzen schwer entflammbarer Öle (wie Diesel- oder Hydrauliköl).

Ein weiterer Vorteil der erfindungsgemäßen Brandsätze besteht darin, daß sie sich im normalen Zustand wie ein inertes Material verhalten und nur mit einem sehr starken Schlag zur Entzündung gebracht werden können. Es ist daher auch bei Verfehlung des Zieles eine sichere Handhabung des Geschosses möglich, wenn der Brandsatz nicht beschädigt wird.

Bei einer ersten vorteilhaften Ausführungsform der Erfindung besteht der Brandsatz aus einer Mischung von 85 bis 96 Gew.-% Titanschwamm und 4 bis 15 Gew.-% des Epoxidoder Polyesterharzes und besitzt eine Dichte, die zwischen 1,7 und 2,8 g/cm³ liegt.

Zur Erhöhung des Energieinhaltes (Erhöhung der Verbrennungsenthalpie) hat sich als vorteilhaft erwiesen, dem Brandsatz 10 bis 20 Gew.-% Borpulver beizumischen, wobei die Korngröße des Borpulvers vorzugsweise ≤ 10 µm betragen sollte. Bei einer zweiten Ausführungsform besteht der Brandsatz daher aus einer Mischung von 65 bis 86 Gew.-% Titanschwamm, 4 bis 15 Gew.-% eines Epoxid- oder Polyesterharzes und 10 bis 20 Gew.-% Borpulver, wobei die Dichte des Brandsatzes wiederum zwischen 1,7 und 2,8 g/cm³ liegt.

Um eine maximale Brandwirkung im Kampfraum eines entsprechenden gepanzerten Fahrzeuges zu erreichen, hat es sich als zweckmäßig erwiesen, den Korngrößenbereich des Titanschwammes derart zu wählen, daß 30% der Titanschwammpartikel eine Korngröße größer 450 µm und 70% eine Korngröße kleiner 450 µm besitzen.

Weitere Einzelheiten und Vorteile der Erfindung ergeben sich aus dem folgenden anhand von Figuren erläuterten Ausführungsbeispiel. Es zeigen:
Fig.1 und 2 jeweils den Längsschnitt eines den erfindungsgemäßen Brandsatz enthaltenden Wuchtgeschosses, vor und nach dem Auftreffen auf ein gepanzertes Ziel.

In Fig.1 ist mit 1 ein großkalibriges flügelstabilisiertes Wuchtgeschoß bezeichnet, wie es beispielsweise aus Panzerkanonen verschossen wird. Das Wuchtgeschoß 1 umfaßt einen Penetrator 2 und ein an dem Penetrator befestigtes Leitwerk 3. Dieses besteht im wesentlichen aus einem hülsenförmigen Leitwerkträger 4 mit außenseitig angeordneten Stabilisierungsflügeln 5 und einer sich in Richtung der Längsachse 6 des Wuchtgeschosses 1 erstreckenden und auf der dem Penetrator 2 zugewandten Seite durch diesen verschlossenen Ausnehmung 7.

Der heckseitige Bereich 8 des Penetrators 2 erstreckt sich bis in einen zweiten Teilbereich 9 der Ausnehmung 7 hinein und ist mit dem Leitwerkträger 4 z.B. über eine Gewindeverbindung 10 kraftschlüssig verbunden.

In einem sich heckseitig an den zweiten Teilbereich 9 anschließenden ersten Teilbereich 11 der Ausnehmung 7 des Leitwerkträgers 4 befindet sich eine Kapsel 12 mit einem erst beim Auftreffen auf ein Ziel (z.B. einen Panzer) 13 (Fig.2) anzündbaren Brandsatz 14. Der Brandsatz 14 ist in der Ausnehmung 7 in Richtung der Längsachse 6 des Wuchtgeschosses 1 verschiebbar angeordnet.

Trifft das Wuchtgeschoß 1 auf die relativ dünne Wand 15 des schrägen Zieles 13 (z.B. unter einem Winkel von 60°), so durchdringt der Penetrator 2 diese Wand zunächst weitgehend ungehindert. Sobald das Leitwerk 3 auf die Wand 15 trifft, wird dieses aufgrund ihres großen Durchmessers und des damit verbundenen Widerstandes von dem Penetrator 2 getrennt und verbleibt entweder in der Wand 15 des Zieles 13 oder fliegt mit wesentlich verminderter Geschwindigkeit als der Penetrator 2 weiter, wobei die Stabilisierungsflügel 5 des Leitwerkes 3 zersplittern und die Kapsel 12 des Brandsatzes 14 mindestens in Teilbereichen reißt.

Die aufgerissene Kapsel 12 fliegt aufgrund ihrer Massenträgheit aus der freigewordenen Öffnung 16 der Ausnehmung 7 des Leitwerkträgers 4 hinter dem Penetrator 2 her und zerschellt z.B. an der Rückwand oder an im Panzer befindlichen Gegenständen und gibt dabei den Brandsatz frei. Dieser reagiert mit dem Luftsauerstoff, so daß ein heißer, weitsprühender Funkenregen mit beachtlicher Brandwirkung entsteht.

Als Brandsätze wurden beispielsweise die beiden nachfolgenden Mischungen vorteilhafterweise verwendet:
1. 96 Gew.-% Titanschwamm (Korngrößenbereich: 30% größer 450 µm; 70% kleiner 450 µm)
   4% Gew.-% Epoxidharz (Araldit)
   Verpressung der Mischung auf eine Dichte von 2,5 g/cm³
2. 80 Gew.-% Titanschwamm (Korngrößenbereich: 30% größer 450 µm; 70% kleiner 450 µm)
   5 Gew.-% Epoxidharz (Araldit)
   15 Gew.% Borpulver (Korngrößenbereich: ≤ 10 µm)
   Verpressung der Mischung auf eine Dichte von 2,5 g/cm³

In dem zweiten Ausführungsbeispiel wird durch das Hinzumischen von Bor die Verbrennungsenergie erhöht, so daß im Ziel aufgrund der größeren Hitze eine entsprechend größere Wirkung erzielt wird.

### Bezugszeichenliste

- 1: Wuchtgeschoß
- 2: Penetrator
- 3: Leitwerk
- 4: Leitwerkträger
- 5: Stabilisierungsflügel
- 6: Längsachse
- 7: Ausnehmung
- 8: heckseitiger Bereich
- 9: zweite Teilbereich
- 10: Gewindeverbindung
- 11: erste Teilbereich
- 12: Kapsel
- 13: Ziel
- 14: Brandsatz
- 15: Wand
- 16: Öffnung

## Patentansprüche

1. Brandsatz (14) für ein flügelstabilisiertes Wuchtgeschoss (1), der im heckseitigen Bereich des Geschosses (1) anordbar und beim Auftreffen auf ein Ziel (13) hinter einem Penetrator (2) des Geschosses (1) als eigene Einheit in das Ziel eindringt, wobei der Brandsatz (14) einen Titanschwamm und als Bindemittel ein Epoxid- oder Polyesterharz verwendet, wobei die Titanschwammpartikel bis zur Zündtemperatur aufgeheizt werden und beim Freiwerden diese mit einem Luftsauerstoff intensiver weiter brennen.

2. Brandsatz nach Anspruch 1, **dadurch gekennzeichnet, dass** die beim Auftreffen auf das Ziel (13) erzeugte Schockwelle den Brandsatz (14) zündet.

3. Brandsatz nach Anspruch 1 oder 2, **dadurch gekennzeichnet, dass** der Brandsatz (14) aus 85 bis 96 Gew.-% Titanschwamm und aus 4 bis 15 Gew.-% eines Epoxyd- oder Polyesterharz besteht bei einer Dichte zwischen 1,7 und 2,8 g/cm³.

4. Brandsatz nach Anspruch 3, **dadurch gekennzeichnet, dass** der Brandsatz (14) aus 96 Gew.-% Titanschwamm und 4 Gew.-% Epoxydharz besteht und eine Dichte von 2,5 g/cm³ aufweist.

5. Brandsatz nach Anspruch 1 oder 2, **dadurch gekennzeichnet, dass** der Brandsatz (14) aus 65 bis 86 Gwe.-% Titanschwamm, aus 4 bis 15 Gew.-% eines Epoxyd- oder Polyesterharzes und aus 10 bis 20 Gew.-% Borpulver besteht bei einer Dichte zwischen 1,7 bis 2,8 g/cm³.

6. Brandsatz nach Anspruch 5, **dadurch gekennzeichnet, dass** der Brandsatz (14) aus 80 Gew.-% Titanschwamm, 5 Gew.-% Epoxydharz und 15 Gew.-% Borpulver bei einer Dichte von 2,5 g/cm³ besteht.

7. Brandsatz nach Anspruch 5 oder 6, **dadurch gekennzeichnet, dass** das Borpulver eine Korngröße ≤ 10µm ausweist.

8. Brandsatz nach einem der Ansprüche 1 bis 7, **dadurch gekennzeichnet, dass** der Korngrößenbereich des Titanschwammes derart gewählt ist, dass 30% der Titanschwammpartikel eine Korngröße größer 450µm und 70% eine Korngröße kleiner 450µm besitzen.

## Claims

1. Incendiary charge (14) for a fin-stabilized kinetic-energy projectile (1) which can be arranged in the tail area of the projectile (1) and penetrates into the target as one unit behind a penetrator (2) on the projectile (1) on striking a target (13), with the incendiary charge (14) using a titanium foam and an epoxy or polyester resin as a binding agent, with the titanium foam particles being heated to the ignition temperature and continuing to burn more intensively with oxygen from the air when these particles are released.

2. Incendiary charge according to Claim 1, **characterized in that** the shockwave which is produced on striking the target (13) ignites the incendiary charge (14).

3. Incendiary charge according to Claim 1 or 2, **characterized in that** the incendiary charge (14) is composed of 85 to 96% by weight of titanium foam and 4 to 15% by weight of an epoxy resin or polyester resin, with a density of between 1.7 and 2.8 g/cm³.

4. Incendiary charge according to Claim 3, **characterized in that** the incendiary charge (14) is composed of 96% by weight of titanium foam and 4% by weight of epoxy resin, and has a density of 2.5 g/cm³.

5. Incendiary charge according to Claim 1 or 2, **characterized in that** the incendiary charge (14) is composed of 65 to 86% by weight of titanium foam, of 4 to 15% by weight of epoxy resin or a polyester resin, and of 10 to 20% by weight of boron powder, with a density of between 1.7 and 2.8 g/cm³

6. Incendiary charge according to Claim 5, **characterized in that** the incendiary charge (14) is composed of 80% by weight of titanium foam, 5% by weight of epoxy resin and 15% by weight of boron powder, with a density of 2.5 g/cm³.

7. Incendiary charge according to Claim 5 or 6, **characterized in that** the boron powder has a grain size of ≤ 10 µm.

8. Incendiary charge according to one of Claims 1 to 7, **characterized in that** the grain size range of the titanium foam is chosen such that 30% or the titanium foam particles have a grain size of more than 450 µm, and 70% have a grain size of less than 450 µm.

## Revendications

1. Munition incendiaire (14) pour un projectile pénétrant (1) stabilisé par empennage, qui peut être disposé dans la région arrière du projectile (1) et, lors de l'impact sur une cible (13) derrière un pénétrateur (2) du projectile (1), qui pénètre en tant qu'unité propre dans la cible, la munition incendiaire (14) utilisant une éponge de titane et en tant que liant, une résine époxyde ou polyester, les particules de l'éponge de titane étant chauffées jusqu'à la température d'inflammation et brûlant plus intensément lors de leur libération en présence de l'oxygène de l'air.

2. Munition incendiaire selon la revendication 1, **caractérisée en ce que** l'onde de choc produite lors de l'impact sur la cible (13) enflamme la munition incendiaire (14).

3. Munition incendiaire selon la revendication 1 ou 2, **caractérisée en ce que** la munition incendiaire (14) se compose de 85 à 96% en poids d'éponge de titane et de 4 à 15% en poids d'une résine époxyde ou polyester, avec une densité comprise entre 1,7 et 2,8 g/cm³.

4. Munition incendiaire selon la revendication 3, **caractérisée en ce que** la munition incendiaire (14) se compose de 96% en poids d'éponge de titane et de 4% en poids de résine époxyde et présente une densité de 2,5 g/cm³.

5. Munition incendiaire selon la revendication 1 ou 2, **caractérisée en ce que** la munition incendiaire (14) se compose de 65 à 86% en poids d'éponge de titane, de 4 à 15% en poids d'une résine époxyde ou polyester et de 10 à 20% en poids de poudre de bore, avec une densité comprise entre 1,7 et 2,8 g/cm³.

6. Munition incendiaire selon la revendication 5, **caractérisée en ce que** la munition incendiaire (14) se compose de 80% en poids d'éponge de titane, de 5% en poids de résine époxyde et de 15% en poids de poudre de bore, avec une densité de 2,5 g/cm³.

7. Munition incendiaire selon la revendication 5 ou 6, **caractérisée en ce que** la poudre de bore présente une granulométrie ≤ 10 µm.

8. Munition incendiaire selon l'une quelconque des revendications 1 à 7, **caractérisée en ce que** la plage de granulométrie de l'éponge de titane est choisie de telle sorte que 30% des particules d'éponge de titane présentent une granulométrie supérieure à 450 µm et 70% présentent une granulométrie inférieure à 450 µm.
